# EUROPÄISCHE PATENTSCHRIFT

(11) **EP 2 176 010 B1**
(45) Veröffentlichungstag und Bekanntmachung des Hinweises auf die Patenterteilung: **12.09.2012**
(21) Anmeldenummer: 08785258.8
(22) Anmeldetag: 31.07.2008
(51) Int. Cl.: B21B 1/46, B21B 37/74

(54) **VERFAHREN ZUM HERSTELLEN EINES BANDES AUS STAHL**
METHOD FOR THE PRODUCTION OF A STRIP MADE OF STEEL
PROCÉDÉ POUR FABRIQUER UNE BANDE D'ACIER

(30) Priorität: 04.08.2007 DE 102007036967; 06.12.2007 DE 102007058709
(43) Veröffentlichungstag der Anmeldung: 21.04.2010
(73) Patentinhaber: SMS Siemag AG, 40237 Düsseldorf (DE)
(72) Erfinder: SEIDEL, Jürgen, 57223 Kreuztal (DE); WINDHAUS, Ernst, 47198 Duisburg (DE); REIFFERSCHEID, Markus, 41352 Korschenbroich (DE); MÜLLER, Jürgen, 41564 Kaarst (DE)
(74) Vertreter: Klüppel, Walter
(86) Internationale Anmeldenummer: PCT/EP2008/006316
(87) Internationale Veröffentlichungsnummer: WO 2009/018957

(56) Entgegenhaltungen:
- EP-B- 0 889 762
- WO-A-95/15233
- WO-A-2004/080628
- WO-A-2006/106376

## Beschreibung

Die Erfindung betrifft ein Verfahren zum Herstellen eines Bandes aus Stahl, bei dem zunächst in einer Gießmaschine eine Bramme gegossen wird, wobei diese anschließend in mindestens einer Walzstraße zum Band gewalzt wird und wobei die Walzstraße eine Anzahl Walzgerüste aufweist.

Bei der Herstellung eines Stahlbandes ist das Endloswalzen aus der Gießhitze heraus bekannt. Das Verfahren ist dabei umso interessanter, je größer die Gießgeschwindigkeit ist. Bekannt ist das Verfahren beispielsweise aus der EP 0 889 762 B1. der WO 2006/106376 A1 und aus der WO2007/073841 A1. Dabei wird zunächst in einer Stranggießmaschine eine Bramme hergestellt, die aus einer Kokille senkrecht nach unten austritt und dann in die Horizontale umgelenkt wird. Das noch heiße Band wird dann einer Walzstraße zugeführt. In den Walzgerüsten der Walzstraße erfolgt eine Dickenreduktion der Bramme, bis das Band mit der gewünschten Dicke hergestellt ist.

Stahlbänder werden dabei für die verschiedensten Anwendungsfälle in verschiedenen Dicken benötigt.

Die Vorteile dieses Verfahrens des Endlos-Gieß-Walzens liegen in einer relativ kurzen Baulänge der Anlage und damit verbundenen geringeren Investitionskosten. Weiterhin kann Energie bei der Bandherstellung eingespart werden. Bei niedriger Walzgeschwindigkeit liegt auch eine geringere Umformfestigkeit des Bandes vor. Es ist möglich, schwierig zu walzende Produkte zu fertigen, beispielsweise sehr dünne Bänder (Dicke von z. B. 0,8 mm), hochfeste Sondermaterialien zu verarbeiten und breite und dünne Bänder kombiniert herzustellen. Ferner können Bandendenverwalzungen und damit Walzenbeschädigungen besser vermieden werden. Die Störrate ist schließlich gering, insbesondere gibt es weniger "Hochgeher".

In der genannten EP 0 889 762 B1 sowie der W02007/073841 A1 ist der Gieß - und der Walzprozess direkt gekoppelt. Es liegt kein Materialpuffer zwischen dem Gießprozess und dem Walzprozess vor. Das Trennen des Endlosbandes mit einer Schere kann kurz vor den Haspeln erfolgen. Zur Verbesserung der Temperaturniveaus bei der relativ niedrigen Bandgeschwindigkeit können Heizungen vor oder innerhalb der Walzstraße vorgesehen werden.

Die genannte Technologie wird auch als CSP-Technologie bezeichnet. Darunter ist das Fertigen eines Stahlbandes in einer Dünnbrammen-Dünnband-Gießwalzanlage zu verstehen, die eine effiziente Produktion von Warmband ermöglicht, wenn die starre Verbindung von Stranggussanlage und Walzstraße und deren Temperaturführung durch die Gesamtaniage beherrscht wird.

Hierbei sind also die Walzgerüste direkt hinter der Gießmaschine angeordnet. Nach einigen (z. B. zwei oder drei) Vorgerüsten erfolgt eine Zwischenerwärmung auf eine definierte Zwischentemperatur an einem Referenzpunkt bzw. einer Referenzposition vor einer n-gerüstigen Fertigstraße. Anschließend erfolgt eine weitere Verformung auf die Enddicke des Bandes in Folgegerüsten. Vor den Fertiggerüsten können Scheren zum Entsorgen des Kaltstranges oder zum Häckseln des Bandes (unter bestimmten Betriebsbedingungen) angeordnet sein. Für die Sicherstellung des Endlosbetriebes können Scheren hinter den Walzgerüsten bzw. vor einer Haspelgruppe zum Schneiden auf ein gewünschtes Bundgewicht erforderlich sein. Eine Schere direkt vor dem Haspel wird für dünne und eine andere Schere für das Schneiden dickerer Bänder eingesetzt. Ferner erfolgt eine Kühlung des Bandes auf eine gewünschte Wickeltemperatur auf einem Auslaufrollgang.

Durch den Einsatz der genannten Gieß-Walz-Anlage ist ein gekoppelter, vollkontinuierlicher Gieß-Walz-Prozess (Endloswalzen) möglich. Durch die direkte Kopplung der beiden Prozesse Gießen und Walzen ist jedoch eine hohe Verfügbarkeit der Anlagenkomponenten notwendig. Es muss unter allen Umständen ein Gießabbruch vermieden werden.

Kommt es hierbei zu Schwankungen im Prozess - z. B. beim Anguss, bei Störungen, bei Geschwindigkeitsschwankungen usw. - oder kann die gewünschte Gießgeschwindigkeit aus anderen Gründen nicht eingestellt werden, so hat dies erhebliche negative Konsequenzen auf die Fertigung des Bandes und dessen Qualität, so dass sich erhebliche wirtschaftliche Einbußen ergeben können.

Der vorliegenden Erfindung liegt daher die A u f g a b e zugrunde, ein Verfahren der eingangs genannten Art so fortzubilden, dass ein kontinuierlicher Fertigungsprozess beim Gieß-Walzen sichergestellt werden kann, so dass der Anteil an qualitativ geringwertigem Band bei hoher Anlagenverfügbarkeit möglichst gering bleibt.

Die Lösung dieser Aufgabe durch die Erfindung ist dadurch gekennzeichnet, dass das Verfahren folgende Schritte aufweist:
a) Hinterlegen eines funktionalen Zusammenhangs in einer Maschinensteuerung zwischen der Gießgeschwindigkeit oder dem Massenfluss als Produkt aus Gießgeschwindigkeit und Brammendicke oder als Produkt aus Bandgeschwindigkeit und Banddicke und der Bandtemperatur hinter dem letzten Walzgerüst, welches an dem Verformungsprozess teilnimmt, für eine unterschiedliche Anzahl aktiver Walzgerüste und unterschiedlichen Erddicken;
b) Ermitteln oder Vorgeben der Gießgeschwindigkeit oder des Massenflusses und Zuführen des ermittelten Wertes in die Maschinensteuerung;
c) automatische Ermittlung der optimalen Anzahl aktiver Walzgerüste und der damit walzbaren Enddicken und Dickenabnahmen in der Walzstraße anhand der gemäß Schritt a) gespeicherten funktionalen Verläufe in der Maschinensteuerung, um bei der gegebenen Gießgeschwindigkeit bzw. bei dem gegebenen Massenfluss eine gewünschte Bandtemperatur hinter dem letzten aktiven Walzgerüst zu erreichen;
d) gegebenenfalls Auffahren einer Anzahl Walzgerüste der Walzstraße, so dass nur die gemäß Schritt c) ermittelte Anzahl Walzgerüste aktiv ist.

Der funktionale Zusammenhang gemäß Schritt a) wird dabei vorzugsweise durch ein Rechenmodell gewonnen. Dabei ist zu beachten, dass sich bei einer Änderung der Anzahl aktiver Walzgerüste die Endbanddicke ändert.

Eine Fortbildung sieht vor, dass das zu walzende Band vor einer Fertigwalzstraße erwärmt wird, so dass es eine definierte Zwischentemperatur aufweist. Vorgesehen kann auch werden, dass das zu walzende Band zumindest zwischen zwei Walzgerüsten der Fertigwalzstraße gekühlt wird; hierbei ist insbesondere daran gedacht, dass das Band zwischen den letzten Walzgerüsten der Fertigwalzstraße gekühlt wird.

Die Temperatur des Bandes kann hinter dem letzten aktiven Walzgerüst gemessen und der gemessene Wert der Maschinensteuerung zugeführt werden. Damit liegt die effektive Endbandtemperatur der Maschinensteuerung vor, so dass gegebenenfalls auf diese im geschlossenen Regelkreis Einfluss genommen werden kann.

Das Verfahren eignet sich auch, um besonderen Ereignissen beim Gießwalzen zu begegnen. Danach kann ein Walzgerüst aufgefahren werden, wenn an diesem für eine vorgegebene Zeit eine vorgegebene maximale Differenzwalzkraft überschritten wird, wobei jedes aufgefahrene Walzgerüst bei der obigen Vorgehensweise berücksichtigt wird. Es kann auch dann ein Walzgerüst aufgefahren werden, wenn an diesem ein vorgegebener Integralwert einer Differenzwalzkraft über der Zeit überschritten wird, wobei das aufgefahrene Walzgerüst bei der obigen Vorgehensweise berücksichtigt wird.

Ein Walzgerüst kann auch dann aufgefahren werden, wenn an dem Band an diesem Walzgerüst eine Unplanheit ermittelt wird, die ein vorgegebenes Maß übersteigt, wobei jedes aufgefahrene Walzgerüst bei der obigen Vorgehensweise berücksichtigt wird.

Weiterhin kann ein Walzgerüst dann aufgefahren werden, wenn an dem Band an diesem Walzgerüst eine Oberflächenmarkierung ermittelt wird, die ein vorgegebenes Maß übersteigt, wobei jedes aufgefahrene Walzgerüst bei der obigen Vorgehensweise berücksichtigt wird.

Eine Variation des erfindungsgemäßen Vorschlags sieht vor, dass an einem aufgefahrenen Walzgerüst ein Walzenwechsel während laufender Produktion vorgenommen werden kann.

Schließlich ist es möglich, dass beim Ausfall eines Walzgerüsts dieses aufgefahren wird, wobei jedes aufgefahrene Walzgerüst bei der obigen Vorgehensweise berücksichtigt wird.

Die Erfindung sieht also vor, dass ein automatisches Öffnen von Walzgerüsten (insbesondere der Fertigwalzgerüste, hinter dem Punkt P_{ref}) erfolgt, und zwar in Abhängigkeit von der Gießgeschwindigkeit bzw. vom Massenfluss, um eine ausreichend hohe Endwalztemperatur sicherzustellen, damit auch die geforderten Eigenschaften des Materials erhalten bleiben und somit die Bänder eine ausreichend hohe Qualität aufweisen. Es wird also nicht hin zu einer gewünschten Endbanddicke gearbeitet, sondern eine höhere Ausweichdicke vorgegeben, wobei dann die hohe Qualität des Bandes sichergestellt ist und insbesondere kein Prozessabbruch zu befürchten ist. Die sich ergebende Banddicke ergibt sich aus der Anzahl der aktiv-geschalteten (Fertigstraßen-)Walzgerüste. Die höhere minimale Enddicke wird abhängig von der Gesetzmäßigkeit des Verlaufs der Banddicke über der Anzahl der aktivierten Walzgerüste gewählt oder eine andere oberhalb dieser Kurve liegende Dicke entsprechend des Bedarfs an Band eingestellt.

Beim Endloswalzen bestimmt das Niveau der Gießgeschwindigkeit den Temperaturverlauf durch die gesamte Anlage. Bei zu niedriger Gießgeschwindigkeit können die gewünschten Fertigwalztemperaturen und damit die Materialeigenschaften nicht eingehalten werden. Demgemäß schlägt die Erfindung eine Möglichkeit vor, wie die Randbedingungen an die Prozessbedingungen - insbesondere an die Gießgeschwindigkeiten - angepasst werden können.

Die anzuwendenden Regeln, d. h. die funktionalen Verläufe, werden dabei in einem Rechenmodell abgelegt, das für die Steuerung bzw. Regelung des Prozesses herangezogen wird.

Unterschreitet die Gießgeschwindigkeit bzw. der Massenfluss einen bestimmten vorgegebenen Sollwert, z. B. bei Problemen in der Gießanlage, bei schwierig zu gießenden Materialien, beim Anfahrvorgang oder wenn die Gießmaschine ihre vorgegebene Geschwindigkeit nicht erreicht, werden (Fertigwalz-)Gerüste geöffnet und eine andere Zieldicke des Bandes eingestellt. Ferner kann dann die Heizeinrichtung in bestimmten Grenzen auf ein angepasstes Niveau eingestellt werden, so dass die notwendige Endwalztemperatur erzielt wird.

Nicht nur bei niedrigen Gießgeschwindigkeiten kann mit offenen Gerüsten gewalzt werden, um eine Ziel-Endwalztemperatur zu erreichen, sondern auch, wenn bestimmte Ereignisse in der Fertigstraße stattfinden. Hierzu sein insbesondere folgendes genannt:
Ein möglicher Fall, auf den erfindungsgemäß reagiert werden kann, ist das Verlaufen des Bandes aus der Gerüstmitte. Überschreitet die Differenzwalzkraft einen einstellbaren Schwellwert (z. B. 2.000 kN) und hält diese eine ebenfalls parametriebare kritische Zeit (z. B. 1 sec) an, so ist die Wahrscheinlichkeit groß dass ein Walzunfall droht. Dieser muss vermieden werden, damit es nicht zu einem Gießabbruch kommt. Nach dem Auffahren des problematischen Gerüsts erfolgt eine entsprechende Anhebung der Banddicke in den Folgegerüsten. Die Änderung der Parameter erfolgt nach den Gesetzmäßigkeiten, wie sie unten in Fig. 4 und Fig. 5 beschrieben werden. Hat sich der Bandlauf beruhigt bzw. das Band wieder zentriert, werden die Arbeitswalzen online aufgesetzt und das Gerüst wird erneut in den Walzprozess eingebunden. Alternativ kann auch allgemein ein Integral aus dem Produkt der Differenzwalzkraft und der kritischen Zeit für eine Entscheidung herangezogen werden.

Ein weiterer möglicher Fall ist die Beobachtung oder Messung größerer Unpianheiten des Bandes. Analog zu obiger Vorgehensweise wird hiernach bei großer beidseitiger oder einseitiger Unplanheit verfahren, wenn die Unplanheit nicht durch andere schnelle Maßnahmen - wie beispielsweise das Schwenken oder Einsetzen der Arbeitswalzen-Biegung - zu verbessern ist.

Eine weitere Anwendung der erfindungsgemäßen Idee betrifft Oberflächenmarkierungen auf dem Band oder den Arbeitswalzen. Sind Oberflächenmarkierungen auf dem Band nicht mehr zu akzeptieren, so kann das Gerüst, dessen Walzen den Fehler verursachen bzw. die beschädigt sind, aufgefahren werden. D. h. insbesondere sobald ein neues Band beginnt, wird das entsprechende Gerüst aufgefahren, die Folgegerüste werden bezüglich ihrer Dicke angepasst und eine entsprechende andere Fertigdicke für das Band gewählt und weiter produziert.

Weiterhin kann auch ein Walzenwechsel während der Produktion durch die vorgeschlagene Vorgehensweise vorgenommen werden. Ist ein Walzenwechsel unabdingbar, kann vorgesehen werden, den Walzspalt weit zu öffnen und einen Walzenwechsel durchzuführen, wobei das erfindungsgemäße Verfahren durchgeführt wird. Nach dem Walzenwechsel werden die Arbeitswalzen an geeigneter Bandstelle aufgesetzt und wieder in den Abnahmeprozess eingebunden sowie die Endwalzdicke, die Endwalzgeschwindigkeit und die Temperaturführung entsprechend angepasst.

Genutzt kann das vorgeschlagene Verfahren ferner werden, wenn es zu einem Ausfall eines Gerüsts kommt. Fällt beispielsweise der Motor eines Gerüsts aus, so kann wie oben beschreiben verfahren werden; das entsprechende Gerüst wird dann aufgefahren, so dass die Beschädigung des Gerüsts keine gravierenden nachteiligen Wirkungen hat; sie äußert sich vielmehr lediglich in einer Änderung der Banddicke, wobei das Band jedoch nach wie vor in einwandfreier Qualität gefertigt wird.

Entsprechendes gilt im Falle eines kurzzeitigen Ausfalls oder einer Störung in der Walzstraße. Lässt sich eine Walzunterbrechung trotz aller Vorsichtsmaßnahmen nicht vermeiden, so kann automatisch auf Häckselbetrieb umgestellt werden, bis die Störung beseitigt ist. D. h. Scheren vor der Fertigstraße häckseln das Band in der Störzeit in kleine Stücke oder in Platten definierter Länge, bis das Problem beseitigt ist.

Durch ein beliebiges Umschalten bzw. Einstellen der Parameter ist ein hohes Maß an Prozesssicherheit gegeben, so dass ein Gießabbruch vermieden werden kann. Dies gilt insbesondere bei der Inbetriebnahme der Produktionsanlage und beim Walzen kritischer Produkte und Abmessungen.

Das vorgeschlagene Verfahren schafft daher wesentliche Vorteile bei Gießgeschwindigkeitsänderungen zwecks Erhaltung der gewünschten bzw. benötigten Endwalztemperatur.

Bei unerwarteten Störungen in der Walzstraße kann mit der vorgeschlagenen Vorgehensweise ein Gießabbruch vermieden werden.

Genutzt wird hierbei der Zusammenhang zwischen der Gießgeschwindigkeit bzw. des Massenflusses, Endwalztemperatur und der verwendeten Gerüstanzahl.

Die Kühlung des Bandes innerhalb der Fertigstraße bei offenen Fertiggerüsten schafft vorteilhaft eine erweiterte Kühlstrecke.

Beim Anguss oder bei der Herausnahme von Bandpartitionen ungleicher Dicke können Scheren eingesetzt werden.

In der Zeichnung sind Ausführungsbeispiele der Erfindung dargestellt. Es zeigen:
- Fig. 1: schematisch eine Gießwalzanlage gemäß einer ersten Ausführungsform der Erfindung mit Gießmaschine, Vorstraße und Fertigstraße,
- Fig. 2: eine zu Fig. 1 alternative Ausgestaltung der Gießwalzanlage,
- Fig. 3: eine weitere zu Fig. 1 alternative kompaktere Ausgestaltung der Gießwalzanlage,
- Fig. 4: einen in einer Maschinensteuerung hinterlegten funktionalen Verlauf der Band-Endtemperatur als Funktion der Gießgeschwindigkeit bzw. des Massenflusses für verschiedene Anzahlen aktiver Fertigwalzgerüste,
- Fig. 5: den Verlauf der Bandenddicke in Abhängigkeit der Anzahl aktiver Fertigwalzgerüste und
- Fig. 6: den Verlauf der Bandenddicke in Abhängigkeit der Anzahl aktiver Fertigwalzgerüste bei stärkerer Belastung der Fertigwalzgerüste.

In Fig. 1 ist eine Gieß-Walz-Anlage skizziert, mit der ein Band 1 hergestellt wird. Die Anlage umfasst eine Gießmaschine 2, mit der eine Bramme 3 stranggegossen wird. Die Bramme 3 tritt vertikal nach unten aus einer Kokille 9 aus und wird in bekannter Weise in die Horizontale umgelenkt. Hier ist eine erste Walzstraße 4 mit zwei Walzgerüsten 6 angeordnet. Es schließt sich eine erste Schere 10, eine Heizung 11 in Form einer induktiven Heizung oder eines Rollenherdofens sowie eine zweite Schere 12 an.

Hinter der zweiten Schere 12 beginnt eine Fertigwalzstraße 5, die eine Anzahl n Fertigwalzgerüste 7 aufweist. Hinter der Fertigwalzstraße 5 befindet sich eine Kühlstrecke 13, wobei vor und hinter dieser Scheren 14 und 15 angeordnet sind. Zur Ende der Anlage folgen in bekannter Weise Haspeln 16.

Maßgeblicher Parameter des Prozesses ist einmal die Gießgeschwindigkeit v, mit der der Gießstrang die Stranggießmaschine 2 verlässt. Ferner ist der Massenfluss ausgedrückt als Produkt der Gießgeschwindigkeit v mit der Brammendicke H relevantes Kriterium (die Breite und Dichte des Produkts wird in guter Näherung als konstant gesetzt). Am Ende der Anlage ist die Bramme 3 zu dem Band 1 mit der Enddicke d_{E} gewalzt.

Nicht dargestellt sind Pyrometer, mit denen die Temperatur T hinter den einzelnen Fertiggerüsten 7 gemessen werden kann. Zwischen einigen der Walzgerüste 7 sind separate Kühleinrichtungen 18 angeordnet.

Die in Fig. 2 dargestellte Anlage unterscheidet sich von derjenigen gemäß Fig. 1 nur durch die Anzahl der Walzgerüste 6 der Vorstraße 4. Bei der Lösung gemäß Fig. 3 ist die Walzstraße sehr kompakt und die Heizstrecke 11 kürzer und als Induktionsheizung ausgebildet. Vor der kompakten Fertigstraße entsprechend Figur 3 kann auch alternativ ein konventioneller Ausgleichs- oder Heizofen angeordnet sein.

In allen drei Fällen ist eine Referenzposition P_{ref} definiert, die unmittelbar vor der Fertigstraße 5 liegt. Bei mehr als fünf Gerüsten hinter der Referenzposition P_{ref} gilt die gleiche Vorgehensweise. Zusätzliche Gerüste erfordern jedoch einen höheren Massenfluss.

Eine Maschinensteuerung 8 -wie in Fig. 1 zu sehen - erfasst die Gießgeschwindigkeit v bzw. den Massenfluss v x H und die Temperaturen T am Auslauf der Fertigwalzgerüste 7 der Fertigstraße 5 bzw. gibt diese Daten vor. Die Maschinensteuerung 8 kann Einfluss auf die Anstellung der einzelnen Walzgerüste 6, 7 nehmen und insbesondere die hinteren Walzgerüste 7 der Fertigstraße 5 öffnen, sofern dies technologisch sinnvoll ist.

Wie bereits erläutert, werden die anzuwendenden Regein, d. h. die funktionalen Verläufe, in der Maschinensteuerung 8 in einem Rechenmodell abgelegt, das für die Steuerung bzw. Regelung des Prozesses herangezogen wird. Die anzuwendenden Gesetzmäßigkeiten insbesondere für den Zusammenhang zwischen Gießgeschwindigkeit v bzw. Massenfluss v x H (als Produkt von Gießgeschwindigkeit v mit der Brammendicke H) und der Fertigstraßen-Auslauftemperatur T ergeben sich dabei wie in Fig. 4 zu sehen für verschiedene Gerüstanzahlen. Die Darstellung in Fig. 4 gibt also die Abhängigkeit zwischen der Gießgeschwindigkeit bzw. dem Massenfluss und der erreichbaren Temperatur hinter dem letzten aktiven Gerüst wieder, wobei dies für verschiedene Anzahlen aktiver Walzgerüste dargestellt ist.

Es sei erwähnt, dass die Darstellung gemäß Fig. 4 freilich stets für einen konkreten Anwendungsfall gegeben ist; für andere Anwendungsfälle ergeben sich andere Kurvenverläufe. Im Ausführungsbeispiel gemäß Fig. 4 handelt es sich um einen weichen Kohlenstoffstahl, der eine mittlere Temperatur vor den Fertiggerüsten (an der Referenzposition P_{ref}) von 1.200 °C hat und der bei einer Gießdicke hinter der Stranggussanlage von 70 mm eine Zwischendicke von 8 bis 18 mm aufweist. Die maximale Bandbreite dieser Anlage liegt bei ca. 1600 mm. Unter dem Gesichtspunkt einer optimalen Verarbeitungstechnologie wird für diesen Stahl z. B. eine Ziel-Fertigwalz-Temperatur von 850°C angestrebt, was durch die horizontale gestrichelte Linie angegeben ist. Für eine gegebene Gießgeschwindigkeit oder für einen gegebenen Massenfluss (v x H) lässt sich auf dem Niveau der Zieltemperatur (horizontale Linie T_{ziel}) die Anzahl der verwendeten Gerüste ablesen. Abhängig vom Material variiert die Ziel-Fertigwalz-Temperatur.

Die in Figur 4 dargestellten quantitativen Zusammenhänge können mit einer Massenflussstreubreite v x H von +- 20%, einer Zwischentemperatur von < 1300°C am Punkt P_{ref}, einer Zwischendicke von 8 - 18 mm, einer Brammendicke zwischen 50 -100 mm gelten und die Endwalztemperatur T_{ziel} kann abhängig vom Material variieren.

Die sich beim Einsatz einer definierten Anzahl n von Fertiggerüsten 7 ergebende erreichbare minimale Enddicke d_{E} des Bandes 1 ist aus Fig. 5 ersichtlich. Auch die hier zu sehende Graphik ist für einen Einzelfall relevant und zeigt vorliegend wiederum den weichen Kohlenstoffstahl mit den bei der Erläuterung von Fig. 4 genannten technologischen Daten.

Dabei können die Fertiggerüste einer stärkeren Belastung unterzogen werden, so dass mit gegebener Anzahl n an aktiven Walzgerüsten auch eine geringere Banddicke d_{E} erreichbar ist. Dieser Sachverhalt ist in Fig. 6 illustriert: Werden die Walzgerüste einer stärkeren Belastung unterzogen, wird die obere Kurve in Fig. 6 in Richtung auf die untere Kurve gedrückt, was durch den Pfeil angedeutet ist.
Bei höherer Materialfestigkeit oder breiterem Band verschiebt sich die Kurve in Richtung höherer Enddicken, um die Belastung in zulässigen Grenzen zu halten.

Im dargestellten Ausführungsbeispiel gilt, dass ausgehend von einer Gießdicke von 70 mm eine Zwischendicke erzeugt wird, die vor der Fertigstraße je nach verwendeter Vorgerüstanzahl und gewählter Dickenverteilung ca. 8 bis 18 mm beträgt. Die Restabnahme erfolgt in der Fertigstraße auf die Fertig-Banddicke d_{E}, die abhängig ist von der eingesetzten Gerüstzahl hinter der Referenzposition P_{ref}. Auch hier variiert die erzeugbare minimale Enddicke abhängig von der Dimensionierung der Gerüste und Antriebe oder von den Prozess und Anlagengrenzen.

Es kann technologisch vorteilhaft sein, wenn das zu walzende Band einer Zwischenerwärmung unterzogen wird. Veränderungen in den dargestellten Kurvenverläufen können dann entsprechend im Rechenmodell berücksichtigt werden.

Das hinterlegte Rechenmodell ist lernfähig; die Parameter können abhängig von der gemessenen Fertigwalztemperatur und anderer Prozessparameter adaptiert werden. Weiterhin ergibt sich, dass der Verlauf der Kurven variiert, abhängig von beispielsweise der verwendeten Kühlwassermenge, Entzunderungswassermenge, vom Gerüstabstand, vom Durchmesser der Arbeitswalzen und der Walzentemperaturen oder aber auch von der Materialfertigkeit.

Die Gießanlage 2 versorgt die dahinter angeordnete Walzstraße 4, 5 kontinuierlich mit Material. Für den Angussvorgang sowie für den normalen Produktionsbetrieb erfolgt abhängig von der einstellbaren Gießgeschwindigkeit bzw. dem Massenfluss (Produkt von Dicke der Bramme und der Geschwindigkeit) die Bestimmung der Prozessparameter.

Für einen weichen Kohlenstoffstahl sieht dabei der von der Maschinensteuerung 8 veranlasste Betrieb beispielsweise wie folgt aus (die Gießdicke kann hierbei ungleich der obig erwähnten 70 mm sein):
- bei einem Massenfluss von H x v kleiner als 280 mm m/min: Unbrauchbarer Betrieb, d. h. Häckseln des Bandes oder Schneiden von Platten an den Scheren vor der Fertigstraße.
- bei einem Massenfluss von H x v zwischen 280 und 380 mm m/min: Gutes Band fertigbar mit 2 Fertiggerüsten (hinter P_{ref}) und Einstellung der Heizleistung (Induktionsheizung, Ofen) vor der Fertigstraße bzw. Zwischenerwärmung, so dass die gewünschte Endwalztemperatur von hier 850 °C eingestellt werden kann.
- bei einem Massenfluss von H x v zwischen 380 und 450 mm m/min: Gutes Band fertigbar mit 3 Fertiggerüsten (hinter P_{ref}) und Einstellung auf Endwalztemperatur durch geeignete Zwischenerwärmung.
- bei einem Massenfluss von H x v zwischen 450 und 560 mm m/min: Gutes Band fertigbar mit 4 Fertiggerüsten (hinter P_{ref}) und Einstellung auf Endwalztemperatur durch geeignete Zwischenerwärmung.
- bei einem Massenfluss von H x v größer als 560 mm m/min: Gutes Band fertigbar mit 5 Fertiggerüsten (hinter P_{ref}) und Einstellung auf Endwalztemperatur von hier 850° durch geeignete Zwischenerwärmung.

Zur Einhaltung der gewünschten Bandoberflächenqualität wurde hierbei von einer maximalen Referenztemperatur an der Position P_{ref} von 1200° ausgegangen.

Um die Kühlung des Fertigbandes vor allem bei mehreren offenen Gerüsten zu optimieren und ein möglichst frühes Kühlen des Fertigbandes zu gewährleisten, sind Zwischengerüstkühlungen 18 zwischen den letzten Gerüsten vorgesehen. Diese werden zur Verbesserung der Produkteigenschaften eingesetzt. Die gewünschte jeweilige Endwalztemperatur des Fertigbandes wird hinter dem jeweils letzten aktiven Walzgerüst mit Pyrometern überwacht.

Soll eine höhere Endwalztemperatur erzeugt werden als beispielsweise 850 °C (wie im Ausführungsbeispiel angestrebt), so ist entsprechend der Darstellung in Fig. 4 der Effekt des Temperaturgewinns durch Öffnen eines Gerüsts möglich; es wird dann also mit einem Gerüst weniger fertiggewalzt. Der "Temperatursprung" ergibt sich aus Fig. 4 durch Hochloten bei einer gegebenen Gießgeschwindigkeit bzw. bei einem gegebenen Massenfluss von einer Kurve auf die folgende Kurve, die den Verlauf mit einem Gerüst weniger wiedergibt.

In der Regel ist die optimale oder maximale Gießgeschwindigkeit für verschiedene Materialien durch Versuche bekannt, so dass von vorne herein die richtige Vorgabe gewählt werden kann. Bei beispielsweise einer erreichbaren Gießgeschwindigkeit von ca. 6,5 m/min und einer Gießdicke von 70 mm wird das letzte Gedüst der Fertigsiraße aufgefahren, um der Ziei-Ferttgstraßentemperatur nahe zu kommen. D. h. es wird mit den Vorgerüsten auf eine Zwischendicke von 8 bis 18 mm vorgewalzt, und danach erfolgt als Regelfall eine Fertigwalzung mit nur 4 Fertiggerüsten.

Dieses Vorgehen ist im Vorfeld planbar. Bei Problemen in der Stranggussanlage und einer damit verbundenen Gießgeschwindigkeitsverminderung erfolgt jedoch eine Dickenänderung innerhalb eines Bandes. Hat sich der Gießprozess wieder stabilisiert und übersteigt die Gießgeschwindigkeit den vorgegebenen Mindestwert, erfolgt wieder die Einstellung entsprechend Fig. 4 sobald die Walzung eines neuen Bandes begonnen wird. Der Bandbereich mit der "falschen" Dicke wird gespeichert, um diesen Teil des Bandes später herausschneiden zu können.

Unter Auffahren eines Walzgerüsts wird hier verstanden, dass die Arbeitswalzen des Gerüsts so voneinander entfernt werden, dass in diesem Walzgerüst keine Walzung der Bramme bzw. des Bandes stattfindet.

### Bezugszeichenliste:

- 1: Band
- 2: Gießmaschine
- 3: Bramme
- 4: Walzstraße
- 5: Walzstraße
- 6: Walzgerüst
- 7: Walzgerüst
- 8: Maschinensteuerung
- 9: Kokille
- 10: Schere
- 11: Heizung
- 12: Schere
- 13: Kühlstrecke
- 14: Schere
- 15: Schere
- 16: Haspel
- 17: Entzundereinrichtung
- 18: Kühleinrichtung
- v: Gießgeschwindigkeit
- H: Brammendicke
- d_{E}: Enddicke des Bandes
- T: Bandtemperatur
- n: Anzahl aktiver Walzgerüste
- tₖᵣᵢₜ: kritische Zeit
- ΔF_{W}: Differenzwalzkraft
- P_{ref}: Referenzposition

## Patentansprüche

1. Verfahren zum Herstellen eines Bandes (1) aus Stahl, bei dem zunächst in einer Gießmaschine (2) eine Bramme (3) gegossen wird, wobei die Bramme (3) die Gießmaschine (2) mit einer Gießgeschwindigkeit v bei gegebener Brammendicke H verlässt, wobei die Bramme (3) anschließend in mindestens einer Walzstraße (4, 5) mit einer Anzahl Walzgerüste (6, 7) zum Band (1) gewalzt wird und das Band (1) hinter dem letzten Walzgerüst (6, 7) eine Enddicke d_{E} aufweist,
**dadurch gekennzeichnet,**
**dass** das Verfahren die Schritte aufweist:
a) Hinterlegen eines funktionalen Zusammenhangs in einer Maschinensteuerung (8) zwischen der Gießgeschwindigkeit v oder dem Massenfluss als Produkt aus Gießgeschwindigkeit und Brammendicke v x H oder als Produkt aus Bandgeschwindigkeit und Banddicke und der Bandtemperatur T hinter dem letzten Walzgerüst (7), das das Band (1) walzt, für eine unterschiedliche Anzahl n aktiver Walzgerüste (7) und unterschiedlichen Enddicken;
b) Ermitteln oder Vorgegeben der Gießgeschwindigkeit v oder des Massenflusses v x H und Zuführen des ermittelten Wertes in die Maschinensteuerung (8);
c) Ermittlung der optimalen Anzahl aktiver Walzgerüste (7) und der damit walzbaren Enddicken und Dickenabnahmen in der Walzstraße anhand der gemäß Schritt a) gespeicherten funktionalen Vedäufe in der Maschinensteuerung (8), um bei der gegebenen Gießgeschwindigkeit v bzw. bei dem gegebenen Massenfluss v x H eine gewünschte Bandtemperatur T hinter dem letzten aktiven Walzgerüst (7) zu erreichen;
d) gegebenenfalls Auffahren einer Anzahl Walzgerüste (7) der Walzstraße (5), so dass nur die gemäß Schritt c) ermittelte Anzahl Walzgerüste (7) aktiv ist.

2. Verfahren nach Anspruch 1,
**dadurch gekennzeichnet,**
**dass** der funktionale Zusammenhang gemäß Schritt a) von Anspruch 1 durch ein Rechenmodeii gewonnen wird.

3. Verfahren nach Anspruch 1 oder 2,
**dadurch gekennzeichnet,**
**dass** das zu walzende Band (1) vor einer Fertigwalzstraße (5) oder einen Fertigstraßenteil erwärmt wird, so dass es eine definierte Zwischentemperatur an der Position P_{ref} aufweist.

4. Verfahren nach einem der Ansprüche 1 bis 3,
**dadurch gekennzeichnet,**
**dass** das zu walzende Band (1) zumindest zwischen zwei Walzgerüsten (7) der Fertigwalzstraße (5) ein- oder beidseitig gekühlt wird.

5. Verfahren nach Anspruch 4,
**dadurch gekennzeichnet,**
**dass** das Band (1) zwischen den letzten Walzgerüsten (7) der Fertigwalzstraße (5) gekühlt wird.

6. Verfahren nach Anspruch 5,
**dadurch gekennzeichnet,**
**dass** das Band (1) zwischen den letzten beiden Walzgerüsten (7) der Fertigwalzstraße (5) gekühlt wird.

7. Verfahren nach einem der Ansprüche 1 bis 6,
**dadurch gekennzeichnet,**
**dass** die Temperatur des Bandes (1) hinter dem letzten aktiven Walzgerüst (7) gemessen und der gemessene Wert der Maschinensteuerung (8) zugeführt wird.

8. Verfahren nach einem der Ansprüche 1 bis 7,
**dadurch gekennzeichnet,**
**dass** ein Walzgerüst (7) aufgefahren wird, wenn an diesem für eine vorgegebene Zeit tₖᵣᵢₜ eine vorgegebene Differenzwalzkraft ΔF_{w} gemessen wird, wobei das aufgefahrene Walzgerüst bei der Vorgehensweise gemäß Anspruch 1 berücksichtigt wird.

9. Verfahren nach einem der Ansprüche 1 bis 7,
**dadurch gekennzeichnet,**
**dass** ein Walzgerüst (7) aufgefahren wird, wenn an diesem ein vorgegebener Integralwert einer Differenzwalzkraft ΔF_{w} über der Zeiteinheit überschritten wird, wobei das aufgefahrene Walzgerüst bei der Vorgehensweise gemäß Anspruch 1 berücksichtigt wird.

10. Verfahren nach einem der Ansprüche 1 bis 9,
**dadurch gekennzeichnet,**
**dass** ein Walzgerüst (7) aufgefahren wird, wenn an dem Band an diesem Walzgerüst eine Unplanheit ermittelt wird, die ein vorgegebenes Maß übersteigt, wobei das aufgefahrene Walzgerüst bei der Vorgehensweise gemäß Anspruch 1 berücksichtigt wird.

11. Verfahren nach einem der Ansprüche 1 bis 10,
**dadurch gekennzeichnet,**
**dass** ein Walzgerüst (7) aufgefahren wird, wenn an dem Band an diesem Walzgerüst eine Oberflächenmarkierung ermittelt wird, die ein vorgegebenes Maß übersteigt, wobei das aufgefahrene Walzgerüst bei der Vorgehensweise gemäß Anspruch 1 berücksichtigt wird.

12. Verfahren nach einem der Ansprüche 1 bis 11,
**dadurch gekennzeichnet,**
**dass** an einem aufgefahrenen Walzgerüst (7) ein Walzenwechsel während laufender Produktion vorgenommen wird, wobei das aufgefahrene Walzgerüst bei der Vorgehensweise gemäß Anspruch 1 berücksichtigt wird.

13. Verfahren nach einem der Ansprüche 1 bis 12,
**dadurch gekennzeichnet,**
**dass** beim Ausfall eines Walzgerüsts (7) dieses aufgefahren wird, wobei das aufgefahrene Walzgerüst bei der Vorgehensweise gemäß Anspruch 1 berücksichtigt wird.

14. Verfahren nach einem der Ansprüche 1 bis 13,
**dadurch gekennzeichnet,**
**dass** die Bandpartitionen ungleicher Banddicke oder/und Temperatur von Scheren herausgeschnitten wurden.

## Claims

1. Method of producing a strip (1) of steel, in which initially a slab (3) is cast in a casting machine (2), wherein the slab (3) leaves the casting machine (2) at a casting speed v with a given slab thickness H, wherein the slab (3) is subsequently rolled in at least one rolling train (4, 5) with a plurality of roll stands (6, 7) to form the strip (1) and the strip (1) has An end thickness d_{E} behind the last roll stand (6, 7),
**characterised in that**
the method comprises the steps:
a) filing a functional correlationship in a machine control (8) between the casting speed v or the mass flow as a product of casting speed and slab thickness v x H or as a product of strip speed and strip thickness and the strip temperature T behind the last roll stand (7), which rolls the strip (1), for a different plurality n of active roll stands (7) and different end thicknesses;
b) determining or predetermining the casting speed v or the mass flow v x H and supplying the ascertained value to the machine control (8);
c) ascertaining the optimum number of active roll stands (7) and the thus rollable end thicknesses and thickness reductions in the roll stand by way of functional plots, which are stored in accordance with step a), in the machine control (8) in order to achieve for the given casting speed v or for the given mass flow v x H a desired strip temperature T behind the last active roll stand (7); and
d) optionally opening up a plurality of roll stands (7) of the roll train (5) so that only the number of roll stands (7) ascertained in accordance with step c) is active.

2. Method according to claim 1, **characterised in that** the functional correlationship according to step a) of claim 1 is obtained by a computer model.

3. Method according to claim 1 or 2, **characterised in that** the strip (1) to be rolled is heated ahead of a finishing rolling train (5) or a finishing train part so that it has a defined intermediate temperature position P_{ref}.

4. Method according to any one of claims 1 to 3, **characterised in that** the strip (1) to be rolled is cooled at one side or at both sides at least between two roll stands (7) of the finishing rolling train (5).

5. Method according to claim 4, **characterised in that** the strip (1) is cooled between the last roll stands (7) of the finishing rolling train (5).

6. Method according to claim 5, **characterised in that** the strip (1) is cooled between the last two roll stands (7) of the finishing rolling train (5).

7. Method according to any one of claims 1 to 6, **characterised in that** the temperature of the strip (1) behind the last active roll stand (7) is measured and the measured value is supplied to the machine control (8).

8. Method according to any one of claims 1 to 7, **characterised in that** a roll stand (7) is opened up when a predetermined differential rolling force fF_{w} is measured at this for a predetermined time tₖᵣᵢₜ, wherein the opened-up roll stand is taken into consideration in the procedure in accordance with claim 1.

9. Method according to any one of claims 1 to 7, **characterised in that** a roll stand (7) is opened up when a predetermined integral value of a differential rolling force fF_{w} is exceeded at this over the time unit, wherein the opened-up roll stand is taken into consideration in the procedure according to claim 1.

10. Method according to any one of claims 1 to 9, **characterised in that** a roll stand (7) is opened up when a non-planarity exceeding a predetermined amount is ascertained at the strip at this roll stand, wherein the opened-up roll stand is taken into consideration in the procedure according to claim 1.

11. Method according to any one of claims 1 to 10, **characterised in that** a roll stand (7) is opened up when a surface marking exceeding a predetermined amount is measured at the strip at this roll stand, wherein the opened-up roll stand is taken into consideration in the procedure according to claim 1.

12. Method according to any one of claims 1 to 11, **characterised in that** a roll change is undertaken at an opened-up roll stand (7) during continuing production, wherein the opened-up roll stand is taken into consideration in the procedure according to claim 1.

13. Method according to any one of claims 1 to 12, **characterised in that** in the case of failure of a roll stand (7) this is open up, wherein the opened-up roll stand is taken into consideration in the procedure according to claim 1.

14. Method according to any one of claims 1 to 13, **characterised in that** the strip partitions of unequal strip thickness and/or temperature are cut out by shears.

## Revendications

1. Procédé pour la fabrication d'une bande (1) en acier, dans lequel on coule tout d'abord une brame (3) dans une machine de coulée (2), dans lequel la brame (3) quitte la machine de coulée (2) avec une vitesse de coulée v pour une épaisseur de brame H donnée, dans lequel la brame (3) est ensuite laminée dans au moins un train de laminoir (4, 5) avec un certain nombre de cages de laminoir (6, 7) pour donner la bande (1) et, derrière la dernière cage de laminoir (6, 7) la bande (1) présente une épaisseur finale d_{E},
**caractérisé en ce que** le procédé comprend les étapes suivantes :
a) dépôt, dans une commande de la machine (8), d'une dépendance fonctionnelle entre la vitesse de coulée v ou le flux massique à titre de produit de la vitesse de coulée et de l'épaisseur de brame v x H, ou à titre de produit de la vitesse de bande et de l'épaisseur de bande et la température T de la bande derrière la dernière cage de laminoir (7) qui lamine la bande (1), pour un nombre différent n de cages de laminoir actives (7) et pour différentes épaisseurs finales ;
b) détermination ou imposition de la vitesse de coulée v ou du flux massique v x H et injection de la valeur déterminée dans la commande de la machine (8) ;
c) détermination du nombre optimum de cages de laminoir actives (7) et des épaisseurs finales susceptibles d'être laminées avec celles-ci, ainsi que des réductions d'épaisseur dans le train de laminoir au moyen des évolutions fonctionnelles, mémorisées selon l'étape a) dans la commande de la machine (8) afin d'atteindre, pour la vitesse de coulée donnée v ou respectivement pour le flux massique donné v x H, une température de bande désirée (T) derrière la dernière cage de laminoir actif (7);
d) le cas échéant, mise en batterie d'un nombre de cages de laminoir (7) du train de laminoir (5), de telle façon que seul le nombre, déterminé selon l'étape c), de cages de laminoir (7), est actif.

2. Procédé selon la revendication 1,
**caractérisé en ce que** la dépendance fonctionnelle selon l'étape a) de la revendication 1 est récupérée au moyen d'un modèle de calcul.

3. Procédé selon la revendication 1 ou 2,
**caractérisé en ce que** la bande à laminer (1) est réchauffée avant un train finisseur (5) ou une partie de train finisseur de telle façon qu'elle présente à la position P_{ref} une température intermédiaire définie.

4. Procédé selon l'une des revendications 1 à 3,
**caractérisé en ce que** la bande à laminer (1) est refroidie sur un côté ou sur les deux côtés, au moins entre deux cages de laminoir (7) du train finisseur (5).

5. Procédé selon la revendication 4,
**caractérisé en ce que** la bande (1) est refroidie entre les dernières cages de laminoir (7) du train finisseur (5).

6. Procédé selon la revendication 5,
**caractérisé en ce que** la bande (1) est refroidie entre les deux dernières cages de laminoir (7) du train finisseur (5).

7. Procédé selon l'une des revendications 1 à 6,
**caractérisé en ce que** la température de la bande (1) est mesurée derrière la dernière cage de laminoir active (7), et la valeur mesurée est injectée dans la commande de la machine (8).

8. Procédé selon l'une des revendications 1 à 7,
**caractérisé en ce que** l'on met en batterie une cage de laminoir (7) lorsqu'on mesure au niveau de celle-ci pendant un temps prédéterminé tₖᵣᵢₜ une force de laminage différentielle prédéterminée ΔFw, et la cage de laminoir mise en batterie est prise en compte pour le mode opératoire selon la revendication 1.

9. Procédé selon l'une des revendications 1 à 7,
**caractérisé en ce que** l'on met en batterie une cage de laminoir (7) lorsqu'on dépasse au niveau de celle-ci une valeur intégrale prédéterminée d'une force de laminage différentielle ΔFw sur l'unité de temps, et la cage de laminoir mise en batterie est prise en compte pour le mode opératoire selon la revendication 1.

10. Procédé selon l'une des revendications 1 à 9,
**caractérisé en ce que** l'on met en batterie une cage de laminoir (7) quand on détecte un défaut de planéité sur la bande au niveau de cette cage de laminoir, qui dépasse une mesure prédéterminée, et la cage de laminoir mise en batterie est prise en compte pour le mode opératoire selon la revendication 1.

11. Procédé selon l'une des revendications 1 à 10,
**caractérisé en ce que** l'on met en batterie une cage de laminoir (7) quand on détecte sur la bande au niveau de cette cage de laminoir une marque de surface qui dépasse une mesure prédéterminée, et la cage de laminoir mise en batterie est prise en compte pour le mode opératoire selon la revendication 1.

12. Procédé selon l'une des revendications 1 à 11,
**caractérisé en ce que** l'on procède pendant le cours de la production à un échange de cylindre au niveau d'une cage de laminoir (7) mise en batterie, et la cage de laminoir mise en batterie est prise en compte pour le mode opératoire selon la revendication 1.

13. Procédé selon l'une des revendications 1 à 12,
**caractérisé en ce qu'**en cas de défaillance d'une cage de laminoir (7) celle-ci est mise en batterie, et la cage de laminoir mise en batterie est prise en compte pour le mode opératoire selon la revendication 1.

14. Procédé selon l'une des revendications 1 à 13,
**caractérisé en ce que** des portions de bande où l'épaisseur de la bande est inégale et/ou la température est inégale sont éliminées par découpe au moyen de cisailles.
